# EUROPÄISCHE PATENTSCHRIFT

(11) **EP 2 695 872 B1**
(45) Veröffentlichungstag und Bekanntmachung des Hinweises auf die Patenterteilung: **11.12.2019**
(21) Anmeldenummer: 13003893.8
(22) Anmeldetag: 05.08.2013
(51) Int. Cl.: C06B 27/00, C06C 15/00

(54) **Wirkmasse für ein pyrotechnisches Scheinziel mit hoher Emissivität**
Material for a pyrotechnic decoy flare with high emissivity
Masse active pour un leurre pyrotechnique à forte émissivité

(30) Priorität: 09.08.2012 DE 102012015761
(43) Veröffentlichungstag der Anmeldung: 12.02.2014
(73) Patentinhaber: Diehl Defence GmbH & Co. KG, 88662 ÜBERLINGEN (DE)
(72) Erfinder: Hahma, Arno, 91239 Henfenfeld (DE)
(74) Vertreter: Diehl Patentabteilung

(56) Entgegenhaltungen:
- EP-A1- 0 650 947
- EP-A2- 2 463 259
- DE-A1-102010 053 694
- DE-A1-102010 053 783
- US-A1- 2003 150 535

## Beschreibung

Die Erfindung betrifft eine Wirkmasse für ein pyrotechnisches Scheinziel mit hoher Emissivität mit einem Brennstoff, einem im Wesentlichen aus Kohlenstoff bestehenden Zusatzstoff, einem Oxidationsmittel für den Brennstoff und optional einem Bindemittel.

Aus der DE 10 2010 053 694 A1 ist eine pyrotechnische Scheinzielwirkmasse für Infrarotscheinziele bekannt, welche erste Partikel, die einen ersten Brennstoff umfassen, zweite Partikel, die den ersten oder einen zweiten Brennstoff umfassen, ein Oxidationsmittel für den ersten Brennstoff und ein Bindemittel umfasst. Beim Abbrand dieser Scheinzielwirkmasse werden die zweiten Partikel durch die Reaktion des ersten Brennstoffs und des Oxidationsmittels entzündet und aus der Scheinzielwirkmasse freigesetzt. Die ersten Partikel sind dabei so beschaffen, dass sie nach einer Zündung der Scheinzielwirkmasse an Luft schneller verbrennen als die zweiten Partikel. Die zweiten Partikel sind so beschaffen, dass sie mindestens 10 ms in der Luft brennen. Durch die zwei Arten von Partikeln wird erreicht, dass die ersten Partikel schnell mit dem Oxidationsmittel reagieren und innerhalb einer Primärflamme abbrennen, während die zweiten Partikel in der Primärflamme gezündet werden, aber nicht innerhalb der Primärflamme abbrennen. Heiße, brennende zweite Partikel werden aus der Flamme ausgestoßen und brennen in der Luft weiter, ohne dabei wesentlich mit dem Oxidationsmittel zu reagieren. Durch diese Scheinzielwirkmasse kann sehr gut die Infrarotstrahlung einer Abgasfahne eines schnell fliegenden Flugzeugs nachgebildet werden. Die zweiten Partikel können bei dieser Scheinzielwirkmasse einen mittleren Durchmesser von 0,5 bis 3 mm aufweisen.

Die EP 2 463 259 A2 und die DE 10 2010 053 783 A1 offenbaren eine Hochleistungswirkmasse für pyrotechnische Infrarotscheinziele mit einem ersten Brennstoff, mindestens einem zweiten Brennstoff, einem Oxidationsmittel und einem Bindemittel. Der erste Brennstoff und das Oxidationsmittel sind hinsichtlich ihrer Redoxpotentiale so gewählt, dass das Oxidationsmittel den ersten Brennstoff nach Zündung in einer exothermen Reaktion unter Entstehung einer Primärflamme und Emission von Infrarotstrahlung oxidieren kann. Der zweite Brennstoff wird bei der Reaktion entzündet, erhitzt und/oder pyrolysiert und aus der Hochleistungswirkmasse freigesetzt. Der zweite Brennstoff ist dabei so gewählt, dass dessen Redoxpotential oder das Redoxpotential mindestens eines Pyrolyseprodukts des zweiten Brennstoffs höher ist als das Redoxpotential des ersten Brennstoffs und dass der erhitzte oder entzündete zweite Brennstoff oder das Pyrolyseprodukt an der Luft brennen kann. Die Menge des in der Hochleistungswirkmasse enthaltenen Oxidationsmittels ist höchstens so groß, dass sie gerade ausreicht, um den ersten Brennstoff vollständig zu oxidieren.

Aufgabe einer Wirkmasse für ein pyrotechnisches Scheinziel ist es, einem bildauflösenden Infrarotsuchkopf ein schnell fliegendes Flugzeug vorzutäuschen. Wichtig ist dabei neben der räumlichen Ausdehnung der Flamme auch die Wellenlänge der emittierten Strahlung. Herkömmliche Suchköpfe erfassen die Strahlung im sogenannten A-Band, d. h. bei einer Wellenlänge von ca. 1,8 bis 2,6 µm, und im sogenannten B-Band, d. h. bei einer Wellenlänge von ca. 3,5 bis 4,6 µm.

Aufgabe der vorliegenden Erfindung ist es, eine Wirkmasse für ein pyrotechnisches Scheinziel bereitzustellen, deren Emissivität besonders hoch und insbesondere höher als die Emissivität bekannter Scheinzielwirkmassen ist.

Die Aufgabe wird durch die Merkmale des Patentanspruchs 1 gelöst. Zweckmäßige Ausgestaltungen ergeben sich aus den Merkmalen der Patentansprüche 2 bis 10.

Erfindungsgemäß ist eine Wirkmasse für ein pyrotechnisches Scheinziel mit hoher Emissivität vorgesehen. Die erfindungsgemäße Wirkmasse umfasst einen Brennstoff, einen im Wesentlichen aus Kohlenstoff bestehenden Zusatzstoff, ein Oxidationsmittel für den Brennstoff und optional ein Bindemittel, wobei der Zusatzstoff in Form von Partikeln vorliegt, wobei eine überwiegende Anzahl der Partikel eine maximale Erstreckung im Bereich von 1 µm bis 200 µm aufweist, wobei die Partikel nicht aus Grafit bestehen, wobei die Wirkmasse kein Grafitfluorid als Oxidationsmittel umfasst. Das Bindemittel kann entfallen, wenn eine andere Komponente der Wirkmasse eine bindende Eigenschaft aufweist.

Unter einer maximalen Erstreckung eines Partikels wird hier die Länge der längsten durch das Partikel legbaren Strecke verstanden. Bei in Form eines Zylinders vorliegenden Kohlenstoffnanoröhren handelt es sich bei der maximalen Erstreckung also um eine Diagonale durch den Zylinder und nicht um den im Nanometerbereich liegenden Zylinderdurchmesser. Der Erfinder der vorliegenden Erfindung hat erkannt, dass für eine hohe Emissivität im gewünschten Wellenlängenbereich bei einem im Wesentlichen aus Kohlenstoff bestehenden Partikel die Größe der beim Abbrand der Wirkmasse entstehenden, Strahlung emittierenden Rußpartikel entscheidend ist. Als besonders günstig hat es sich erwiesen, wenn die Rußpartikel nicht kleiner als 0,5 µm und nicht größer als 1,25 µm sind. Dies wird bei der erfindungsgemäßen Wirkmasse durch die im Wesentlichen aus Kohlenstoff bestehenden Partikeln mit einer maximalen Erstreckung im Bereich von 1 µm bis 200 µm erreicht. Dadurch liegt der größte Teil der abgegebenen Strahlung im Wellenlängenbereich von 2 bis 5 µm.

Durch das Vorsehen des partikulären Zusatzstoffs wird bei der Verbrennung der erfindungsgemäßen Wirkmasse ein Raumeffekt erreicht, mit welchem die Strahlungsemission der Abgasfahne eines Düsentriebwerks sehr gut nachgebildet werden kann.

Ein weiterer Vorteil der erfindungsgemäßen Wirkmasse besteht darin, dass sie beim Abbrand eine sehr hohe Strahlungsleistung zeigt, weil ein sehr großer Teil der bei der Verbrennung der Wirkmasse freiwerdenden Energie in Form von Strahlung im Wellenlängenbereich von 2 bis 5 µm freigesetzt wird.

Weiterhin ermöglicht es die erfindungsgemäße Wirkmasse, auf Grafitfluorid als Oxidationsmittel zur Leistungssteigerung zu verzichten. Grafitfluorid ist verhältnismäßig teuer und unter Umständen schwer zu beschaffen.

Die in der erfindungsgemäßen Wirkmasse vorgesehenen Partikel beschleunigen den Abbrand, d. h. erhöhen die Abbrandrate, weil die Strahlungsleistung durch die Partikel steigt und dadurch mehr Hitze auf die brennende Oberfläche rückstrahlt. Weiterhin wird dadurch auch die Primärflamme optisch dichter. Dadurch wird Hitze innerhalb der Flamme zurückgehalten und der Abbrand weiter beschleunigt. Die erfindungsgemäße Wirkmasse weist beim Abbrand eine höhere Emissivität auf als die üblicherweise verwendete Mischung aus Magnesium, Teflon® und dem Fluorkautschuk Viton (MTV).

Eine weitere Steigerung der Abbrandrate kann dadurch erreicht werden, dass die Partikel eine Porosität aufweisen bzw. beim Abbrand der Wirkmasse poröse, im Wesentlichen aus Kohlenstoff bestehende Partikel entstehen. Die Porosität kann beispielsweise durch einen Zusatzstoff bereitgestellt werden, der Holzkohle oder Aktivkohle umfasst.

Die durch den Zusatzstoff verstärkte Rückstrahlung auf die brennende Oberfläche ermöglicht es weiterhin, im Verhältnis zum Oxidationsmittel einen relativ hohen Anteil an Brennstoff in der Wirkmasse vorzusehen. Dadurch kann die Wirkmasse einen höheren Energieinhalt aufweisen als ohne den Zusatzstoff.

Bei einer Ausgestaltung der Erfindung weist eine überwiegende Anzahl der Partikel eine maximale Erstreckung im Bereich von 1 µm bis 100 µm, insbesondere im Bereich von 5 µm bis 80 µm, insbesondere im Bereich von 10 µm bis 70 µm, insbesondere im Bereich von 30 bis 60 µm, auf. Zur Vermeidung eines Abstrahlens in einem nicht gewünschten Wellenlängenbereich kann die Wirkmasse so ausgestaltet sein, dass darin im Wesentlichen keine Partikel des Zusatzstoffs enthalten sind, deren maximale Erstreckung kleiner als 1 µm und/oder größer als 200 µm ist. Dies kann beispielsweise durch ein entsprechendes Aussieben von Partikeln des Zusatzstoffs erreicht werden.

Der Zusatzstoff kann Kohlefasern, Kohlenstoffnanoröhren, insbesondere mehrwandige Kohlenstoffnanoröhren, Holzkohle oder Aktivkohle umfassen. Kohlenstofffasern und Kohlenstoffnanoröhren sind besonders effizient weil sie in der Flamme als Dipolantenne fungieren und dadurch die Verbrennungsenergie besonders effizient abstrahlen können. Besonders vorteilhaft ist es dabei, wenn das Oxidationsmittel so gewählt ist, dass es den Kohlenstoff nicht oxidieren kann, so dass die Kohlenstoffpartikel erst im äußeren Bereich der beim Abbrand entstehenden Flamme durch den Luftsauerstoff oxidiert werden. Mehrwandige Kohlenstoffnanoröhren sind vorteilhaft, weil dadurch das Kohlenstoffgerüst der Nanoröhren bei einer Oxidation durch Luftsauerstoff länger erhalten bleibt als bei einwandigen Kohlenstoffnanoröhren. Bei einem Anteil von 5 bis 10% an Kohlefasern oder 5% Kohlenstoffnanoröhren kann die Strahlungsleistung der erfindungsgemäßen Wirkmasse um etwa 30% gesteigert werden.

Der Brennstoff kann ein Metall, ein Halbmetall oder eine Mischung oder Legierung aus Metallen und/oder Halbmetallen oder eine Mischung oder Legierung aus mindestens einem Metall und mindestens einem Halbmetall umfassen. Der Brennstoff kann Aluminium, Magnesium, Titan, Zirkonium, Hafnium, Calcium, Lithium, Niob, Wolfram, Mangan, Eisen, Nickel, Kobalt, Zink, Zinn, Blei, Bismut, Tantal, Molybdän, Vanadium, Bor, Silizium, eine Legierung oder Mischung aus mindestens zwei dieser Metalle oder Halbmetalle, eine Zirkonium-Nickel-Legierung oder -Mischung, eine Aluminium-Magnesium-Legierung oder -Mischung, eine Lithium-Aluminium-Legierung oder -Mischung, eine Calcium-Aluminium-Legierung oder -Mischung, eine Eisen-Titan-Legierung oder -Mischung, eine Zirkonium-Titan-Legierung oder -Mischung oder eine Lithium-Silizium-Legierung oder -Mischung umfassen.

Titan, Zirkonium, Hafnium, Niob, Tantal, Molybdän und Vanadium können mit den Kohlestoffpartikeln oder daraus entstehenden Rußpartikeln Carbide bilden. Der Kohlenstoff dient dabei als weiteres Oxidationsmittel für die genannten Metalle. Die resultierenden Carbide liegen bei den beim Abbrand der Wirkmasse entstehenden Temperaturen als Feststoffe vor und emittieren als Carbidpartikel Strahlung.

Bei dem Bindemittel kann es sich um ein Fluorelastomer, insbesondere ein Fluorkautschuk, wie beispielsweise Viton® der Firma "DuPont Performance Elastomers", handeln. Das Oxidationsmittel kann ein halogenhaltiges Polymer, insbesondere Polytetrafluorethylen (PTFE) oder Polychloropren, sein. Weiterhin kann die Wirkmasse zur Beschleunigung des Abbrands einen Abbrandkatalysator, insbesondere Ferrocen, Eisenacetonylacetat oder Kupferphtalocyanin, enthalten.

Bei einer Ausgestaltung der erfindungsgemäßen Wirkmasse ist das Oxidationsmittel so gewählt, dass dadurch Kohlenstoff bei einer Temperatur, die bei einer Reaktion des Oxidationsmittels mit dem Brennstoff entsteht, nicht oxidiert wird. Dadurch kann der Kohlenstoff, beispielsweise mit Titan, Zirkonium, Hafnium, Niob, Tantal, Molybdän oder Vanadium, ein Carbid bilden.

Nachfolgend wird die Erfindung anhand von Ausführungsbeispielen näher erläutert.

Alle im Folgenden angegebenen Zusammensetzungen wurden wie folgt hergestellt:
Die trockenen Komponenten und 5 leitfähige Gummiwürfel wurden in einem 250 ml Mischgebinde für eine Stunde mittels eines Taumel-Mischers bei 120 Umdrehungen/Minute gemischt. Die resultierende Mischung wurde in eine Edelstahlschüssel entleert, die Gummiwürfel entfernt und als Bindemittel 3M Fluorel FC-2175 Fluorkautschuk als 10%-ige Lösung in Aceton zugegeben. Bei Kohlenstoffnanoröhren enthaltenden Wirkmassen wurden die Kohlenstoffnanoröhren nicht direkt mit den sonstigen Bestandteilen gemischt, sondern zuvor in der 10%-igen Lösung des Bindemittels in Aceton mittels Ultraschall dispergiert, um eine möglichst gleichmäßige Verteilung in der Wirkmasse zu gewährleisten. Die Masse wurde zu einem homogenen Teig verrührt und solange gemischt, bis das Aceton soweit verdunstet ist, dass die Masse granulär wurde. Das entstandene Granulat wurde bei 50°C getrocknet.

10 g des Granulats wurden jeweils zu Tabletten gepresst. Das Presswerkzeug hatte dabei einen Innendurchmesser von 16,8 mm. Der Pressdruck betrug 1500 bar. Die Dichten der Tabletten lagen zwischen 86 und 94% der theoretischen maximalen Dichte (TMD). Alle Tabletten wurden auf ihren Zylinderflächen mit Polychloropren (Macroplast) lackiert und mit Polychloropren auf 80 x 80 x 5 mm Stahlplatten geklebt, um deren Abbrand auf eine freie Stirnfläche zu begrenzen. Die Tabletten wurden über Nacht bei Raumtemperatur trocknen gelassen.

Die fertigen Tabletten wurden abgebrannt und dabei deren Strahlungsleistung mittels eines Radiometers bestimmt. Die Leistung wird im Folgenden als Prozentsatz einer entsprechenden Basiswirkmasse, z. B. MTV, angegeben.

Bei Wirkmassen mit einem Raumeffekt wurden die entsprechenden Wirkmassen ohne den Zusatzstoff in Form von Kohlenstoffpartikeln als Referenz verwendet. In Tabelle 1 entspricht dies jeweils dem mit 100% angegebenen Referenzwert vor dem nachfolgend angegebenen Wert der erfindungsgemäßen Wirkmasse.

### Beispiel 1:

Standard-MTV(Magnesium-Teflon-Viton)-Wirkmasse nach dem Stand der Technik (Abbrandrate 3,0 mm/s):

| Stoff | Typ | Gew.-% | Sonstiges |
|---|---|---|---|
| Magnesium | LNR 61 | 60,0 | |
| Teflonpulver | Dyneon TF 9205 | 35,0 | |
| Viton | 3M Fluorel FC-2175 | 5,0 | TMD = 1881 |

### Beispiel 2:

Erfindungsgemäße Wirkmasse mit Kohlenstoffnanoröhren (Abbrandrate 3,0 mm/s):

| Stoff | Typ | Gew.-% | Sonstige |
|---|---|---|---|
| Magnesiumpulver | LNR 61 | 60,0 | |
| Teflonpulver | Dyneon TF 9205 | 25,0 | |
| Viton | 3M Fluorel FC-2175 | 10,0 | |
| Kohlenstoffnanoröhren | Bayer Baytubes C150P | 5,0 | |

### Beispiel 3:

Erfindungsgemäße Schwarzkörperwirkmasse auf Basis von ECTFE mit in Zonen verteilter Verbrennung (sehr leistungsstarker Satz mit einem großen und dichten Raumeffekt; Abbrandrate 3,1 mm/s):

**Tabelle 1:**

| Stoff | Typ | Gew.% | Sonstige |
|---|---|---|---|
| Magnesium | LNR 61 | 45,0 | |
| ECTFE | Solvay Halar 6014 | 44,0 | |
| Kohlefaserschnitzel | 100 µm | 5,0 | |
| Ferrocen | Arapahoe Chemicals | 1,0 | |
| Viton | 3M Fluorel FC-2175 | 5,0 | TMD = 1858 |

Messergebnisse der Strahlungsmessungen. Alle Ergebnisse sind ein Durchschnitt aus 5 Parallelversuchen.

| Satz | E_{KW} [J/(g sr)] | E_{MW} [J/(g sr)] | (E_{KW} + E_{MW}) [J/(g sr)] | E_{MW/}E_{KW} | % Ref KW | % Ref MW | % Ref KW + MW |
|---|---|---|---|---|---|---|---|
| Beispiel 1 | 175 | 54 | 229 | 0,309 | 100 | 100 | 100 |
| Beispiel 2 | 170 | 124 | 266 | 0,729 | 97 | 230 | 128 |
| Beispiel 3 | 182 | 181 | 363 | 0,995 | 126 | 118 | 122 |

| | | | | | | | |
|---|---|---|---|---|---|---|---|
| E_{KW} = spezifische Leistung im Kurzwellenbereich (ca. 1,8 = 2,6 µm in J/(g sr); E_{MW} = spezifische Leistung in Mittelwellenbereich (ca. 3,5 - 4,6 µm) in J/(g sr); (E_{KW} + E_{MW}) in J/(g sr) = Summen der spezifischen Leistungen im KW- und MW-Bereich; E_{MW}/E_{KW} = das Verhältnis der spezifischen Leistung im MW- zur spezifischen Leistung im KW-Bereich; % Ref = Leistung als Prozentsatz der Leistung des Referenzsatzes MTV | | | | | | | |

## Patentansprüche

1. Wirkmasse für ein pyrotechnisches Scheinziel mit hoher Emissivität, umfassend einen Brennstoff, einen im Wesentlichen aus Kohlenstoff bestehenden Zusatzstoff, ein Oxidationsmittel für den Brennstoff und optional ein Bindemittel, wobei der Zusatzstoff in Form von Partikeln vorliegt, wobei eine überwiegende Anzahl der Partikel eine maximale Erstreckung im Bereich von 1 µm bis 200 µm aufweist, wobei die Partikel nicht aus Grafit bestehen, wobei die Wirkmasse kein Grafitfluorid als Oxidationsmittel umfasst.

2. Wirkmasse nach Anspruch 1,
wobei eine überwiegende Anzahl der Partikel eine maximale Erstreckung im Bereich von 1 µm bis 100 µm, insbesondere im Bereich von 5 µm bis 80 µm, insbesondere im Bereich von 10 µm bis 70 µm, insbesondere im Bereich von 30 µm bis 60 µm, aufweist.

3. Wirkmasse nach einem der vorhergehenden Ansprüche,
wobei darin im Wesentlichen keine Partikel des Zusatzstoffs enthalten sind, deren maximale Erstreckung kleiner als 1 µm und/oder größer als 200 µm ist.

4. Wirkmasse nach einem der vorhergehenden Ansprüche,
wobei der Zusatzstoff Kohlefasern, Kohlenstoffnanoröhren, insbesondere mehrwandige Kohlenstoffnanoröhren, Holzkohle oder Aktivkohle umfasst.

5. Wirkmasse nach einem der vorhergehenden Ansprüche,
wobei der Zusatzstoff in der Wirkmasse mit einem Anteil von 1 bis 20 Gew.-%, insbesondere 2 bis 15 Gew.-%, insbesondere 3 bis 10 Gew.-%, enthalten ist.

6. Wirkmasse nach einem der vorhergehenden Ansprüche,
wobei der Brennstoff ein Metall, ein Halbmetall oder eine Mischung oder Legierung aus Metallen und/oder Halbmetallen oder eine Mischung oder Legierung aus mindestens einem Metall und mindestens einem Halbmetall umfasst.

7. Wirkmasse nach einem der vorhergehenden Ansprüche,
wobei der Brennstoff Aluminium, Magnesium, Titan, Zirkonium, Hafnium, Calcium, Lithium, Niob, Wolfram, Mangan, Eisen, Nickel, Kobalt, Zink, Zinn, Blei, Bismut, Tantal, Molybdän, Vanadium, Bor, Silizium, eine Legierung oder Mischung aus mindestens zwei dieser Metalle oder Halbmetalle, eine Zirkonium-Nickel-Legierung oder -Mischung, eine Aluminium-Magnesium-Legierung oder -Mischung, eine Lithium-Aluminium-Legierung oder -Mischung, eine Calcium-Aluminium-Legierung oder -Mischung, eine Eisen-Titan-Legierung oder -Mischung, eine Zirkonium-Titan-Legierung oder -Mischung oder eine Lithium-Silizium-Legierung oder -Mischung umfasst.

8. Wirkmasse nach einem der vorhergehenden Ansprüche,
wobei das Bindemittel ein Fluorelastomer, insbesondere ein Fluorkautschuk, ist.

9. Wirkmasse nach einem der vorhergehenden Ansprüche,
wobei das Oxidationsmittel ein halogenhaltiges Polymer, insbesondere Polytetrafluorethylen (PTFE) oder Polychloropren, ist.

10. Wirkmasse nach einem der vorhergehenden Ansprüche,
wobei darin weiterhin ein Abbrandkatalysator, insbesondere Ferrocen, Eisenacetonylacetat oder Kupferphtalocyanin, enthalten ist.

## Claims

1. Active material for a pyrotechnic phantom target with high emissivity, comprising a fuel, an additive consisting essentially of carbon, an oxidation means for the fuel and optionally a bonding means, wherein the additive is present in the form of particles, wherein a predominant number of the particles has a maximum extent in the range from 1 µm to 200 µm, wherein the particles do not consist of graphite, wherein the active material comprises no graphite fluoride as oxidation means.

2. Active material according to Claim 1,
wherein a predominant number of the particles has a maximum extent in the range from 1 µm to 100 µm, especially in the range from 5 µm to 80 µm, especially in the range from 10 µm to 70 µm, especially in the range from 30 µm to 60 µm.

3. Active material according to either one of the preceding claims,
wherein essentially no particles of the additive are contained therein whose maximum extent is less than 1 µm and/or greater than 200 µm.

4. Active material according to any one of the preceding claims,
wherein the additive comprises carbon fibres, carbon nanotubes, especially multi-wall carbon nanotubes, charcoal or active carbon.

5. Active material according to any one of the preceding claims,
wherein the additive is contained in the active material as a proportion of 1 to 20 % by weight, especially 2 to 15 % by weight, especially 3 to 10 % by weight.

6. Active material according to any one of the preceding claims,
wherein the fuel comprises a metal, a metalloid or a mixture or alloy of metals and/or metalloids or a mixture or alloy of at least one metal and at least one metalloid.

7. Active material according to any one of the preceding claims,
wherein the fuel comprises aluminium, magnesium, titanium, zirconium, hafnium, calcium, lithium, niobium, tungsten, manganese, iron, nickel, cobalt, zinc, tin, lead, bismuth, tantalum, molybdenum, vanadium, boron, silicon, an alloy or mixture of at least two of said metals or metalloids, a zirconium-nickel alloy or mixture, an aluminium-magnesium alloy or mixture, a lithium-aluminium alloy or mixture, a calcium-aluminium alloy or mixture, an iron-titanium alloy or mixture, a zirconium-titanium alloy or mixture or a lithium-silicon alloy or mixture.

8. Active material according to any one of the preceding claims,
wherein the bonding means is a fluoroelastomer, especially a fluorine rubber.

9. Active material according to any one of the preceding claims,
wherein the oxidation means is a halogen-containing polymer, especially polytetrafluoroethylene (PTFE) or polychloroprene.

10. Active material according to any one of the preceding claims,
wherein furthermore a combustion catalyst, especially ferrocene, iron acetonyl acetate or copper phthalocyanine is contained therein.

## Revendications

1. Masse active pour un leurre pyrotechnique d'émissivité élevée, comprenant un combustible, un additif essentiellement constitué par du carbone, un oxydant pour le combustible et éventuellement un liant, l'additif se présentant sous la forme de particules, un nombre majeur des particules présentant une dimension maximale dans la plage allant de 1 µm à 200 µm, les particules n'étant pas constituées par du graphite, la masse active ne comprenant pas de fluorure de graphite en tant qu'oxydant.

2. Masse active selon la revendication 1, dans laquelle un nombre majeur des particules présentent une dimension maximale dans la plage allant de 1 µm à 100 pm, notamment dans la plage allant de 5 µm à 80 µm, notamment dans la plage allant de 10 µm à 70 µm, notamment dans la plage allant de 30 µm à 60 µm.

3. Masse active selon l'une quelconque des revendications précédentes, dans laquelle essentiellement aucune particule de l'additif dont la dimension maximale est inférieure à 1 µm et/ou supérieure à 200 µm n'est contenue.

4. Masse active selon l'une quelconque des revendications précédentes, dans laquelle l'additif comprend des fibres de carbone, des nanotubes de carbone, notamment des nanotubes de carbone multiparois, du charbon de bois ou du charbon actif.

5. Masse active selon l'une quelconque des revendications précédentes, dans laquelle l'additif est contenu dans la masse active en une proportion de 1 à 20 % en poids, notamment de 2 à 15 % en poids, notamment de 3 à 10 % en poids.

6. Masse active selon l'une quelconque des revendications précédentes, dans laquelle le combustible comprend un métal, un semi-métal ou un mélange ou un alliage de métaux et/ou de semi-métaux ou un mélange ou un alliage d'au moins un métal et d'au moins un semi-métal.

7. Masse active selon l'une quelconque des revendications précédentes, dans laquelle le combustible comprend de l'aluminium, du magnésium, du titane, du zirconium, de l'hafnium, du calcium, du lithium, du niobium, du tungstène, du manganèse, du fer, du nickel, du cobalt, du zinc, de l'étain, du plomb, du bismuth, du tantale, du molybdène, du vanadium, du bore, du silicium, un alliage ou un mélange d'au moins deux de ces métaux ou semi-métaux, un alliage ou un mélange de zirconium-nickel, un alliage ou un mélange d'aluminium-magnésium, un alliage ou un mélange de lithium-aluminium, un alliage ou un mélange de calcium-aluminium, un alliage ou un mélange de fer-titane, un alliage ou un mélange de zirconium-titane, ou un alliage ou un mélange de lithium-silicium.

8. Masse active selon l'une quelconque des revendications précédentes, dans laquelle le liant est un élastomère fluoré, notamment un caoutchouc fluoré.

9. Masse active selon l'une quelconque des revendications précédentes, dans laquelle l'oxydant est un polymère halogéné, notamment le polytétrafluoroéthylène (PTFE) ou le polychloroprène.

10. Masse active selon l'une quelconque des revendications précédentes, dans laquelle un catalyseur de combustion est en outre contenu, notamment le ferrocène, l'acétonylacétate de fer ou la phtalocyanine de cuivre.
